# EUROPÄISCHE PATENTSCHRIFT

(11) **EP 0 046 256 B1**
(45) Veröffentlichungstag und Bekanntmachung des Hinweises auf die Patenterteilung: **22.02.1984**
(21) Anmeldenummer: 81106227.2
(22) Anmeldetag: 10.08.1981
(51) Int. Cl.: E04C 2/26

(54) **Sicht-Bauelement und Verfahren zur Herstellung desselben**
Exposed building element and process for producing the same
Elément de construction en vue et procédé pour sa fabrication

(30) Priorität: 20.08.1980 DE 3031352
(43) Veröffentlichungstag der Anmeldung: 24.02.1982
(73) Patentinhaber: BAYER AG, 51368 Leverkusen (DE)
(72) Erfinder: Gruber, Hermann, Dr., D-5090 Leverkusen (DE)

## Beschreibung

Die Erfindung betrifft ein formstabiles, maßhaltiges Sicht-Bauelement zum Einbau an Wänden und Dächern und ein Verfahren zu seiner Herstellung, bestehend aus einer Dämmplatte mit fest verbundener Abdeckung aus einem mit 3-25 Gew.-% Kunstharzbindemittel versehenem Haufwerk grobkörniger Mineralstoffe von 3-30 mm Korngröße.

Bei Bauwerken werden heute hohe qualitative Anforderungen an die Wärmedämmung, den Wetterschutz und das Aussehen gestellt, gleichzeitig wird angestrebt, die unrationelle Baustellenarbeit so gering wie möglich zu halten. Es bietet sich deshalb die fabrikmäßige Fertigung von wärmegedämmten Sicht-Bauelementen an.

Der Nachteil der bisher bekannten Platten besteht darin, daß die unterschiedlichen Wärmeausdehnungen bei kombinierten, miteinander verbundenen Werkstoffen zu Rissen führten, die eine Funktionstüchtigkeit der Bauelemente auf Dauer nicht ausreichend gewährleistete.

Bekannt ist ein Verbundelement, das aus einem Grundkörper aus Bims- oder Gasbeton besteht, der mit einem Abdeckkörper aus einem mit Kunststoff-Bindemittel versetzten Haufwerk verbunden ist, welches so aufgebaut ist, daß die Korngröße in Richtung des Grundkörpers zunimmt (DE-A-2 334 489).

Durch das Rütteln entsteht eine glatte Sichtfläche. Infolge des geforderten Korngrößenaufbaues befinden sich an der Oberfläche folglich nur Zuschlagstoffe mit kleinem Durchmesser. Eine ausgeprägte Strukturierung der Oberfläche mittels vorstehenden Mineralien besteht nicht.

Weiter ist eine mehrschichtige Wand- und Bodenplatte bekannt, die aus einer Polystyrolschicht mit einer über Kunstharzleim verbundenen Schicht aus gepreßten, kunstharzgebundenen Flachsschaben besteht, auf die ein Kunstharzbeton aus Quarzsand, Härter und Kunstharz von 3-4 mm Stärke aufgespachtelt wird (DE-U-1828813).

Der Erfindung liegt die Aufgabe zugrunde, ein gegen Oberflächenwasser dichtes, wärmedämmendes, montierbares Sicht-Bauelement zu finden, welches bei lebhafter, plastischer Oberflächenstruktur ein klares Aussehen auch nach längerem Einsatz beibehält und auf Dauer voll funktionsfähig bleibt.

Die Aufgabe wurde erfindungsgemäß dadurch gelöst, daß alle Fugen der ausgehärteten Abdeckung mit einer Füllmasse aus Kunstharzbindemittel von einem Anteil von 10 bis 50 Gew.-% und feinkörnigen Mineralstoffen mit einer Korngröße von 0,005 bis 1 mm gefugt sind.

Es wurde überraschenderweise gefunden, daß bei den erfindungsgemäßen Sicht-Bauelementen weder ein Verzug noch Risse auftreten. Die Wetterschutzschicht bleibt gegen Oberflächenwasser bleibt auch bei großen Temperaturschwankungen auf Dauer dicht. Andererseits ist die Durchlässigkeit von Wasserdampf durch die Fugen völlig ausreichend, so daß sich keine schädliche Feuchtigkeit im Bereich der Wärmedämmung ansammelt. Weiter hat sich gezeigt, daß das so kunstharzgebundene Haufwerk dem Sichtbauelement eine hohe mechanische Festigkeit verleiht, was für den Einsatz auf der Baustelle sehr vorteilhaft ist.

Ein weiterer Vorteil der Abdeckung ist die weitgehende Beständigkeit gegen Flugfeuer und strahlende Wärme, wodurch die Brandgefahr bei wärmedämmenden Kunststoffschaumplatten wesentlich herabgesetzt wird. Auffällig ist auch das klare, saubere Aussehen der vorragenden Mineralien, welche auch nach längerem Einsatz kaum Verschmutzung aufweisen.

Die erfindungsgemäß zu verwendenden Kunstharzbindemittel sind bevorzugt solche, die eine geringe Neigung zur Thermoplastizität besitzen. Es können 2-Komponenten-Bindemittel z. B. auf Basis von Epoxid- oder Polyurethanharzen verwendet werden, wobei lösungsmittelarme oder lösungsmittelfreie Kombinationen bevorzugt sind. Zur Beeinflussung der Härtungsgeschwindigkeit können Katalysatoren eingesetzt werden, wobei tertiäre Amine sowie Metallverbindungen wie z. B. Dibutylzinndilaurat verwendet werden können.

Für die Fugenfüllmasse werden feinkörnige Füllstoffe verwendet, wie sie auch im Lack- und Farbenbereich eingesetzt werden. Für diesen Verwendungszweck sind unter anderem Schiefermehl, Calciumcarbonatmehl und Quarzmehl geeignet.

In einer besonderen Ausführungsform besteht das Bindemittel aus einem isocyanatgruppenhaltigem Kunstharz, insbesondere aus einer unter Luftfeuchtigkeit reagierenden Komponente.

Als besonders günstig haben sich solche Bindemittel erwiesen, die Isocyanatgruppen enthalten und die während und nach der Verarbeitung im Kontakt mit Luftfeuchtigkeit eine Vernetzungsreaktion eingehen. Es kann sich hierbei um Derivate von Diphenylmethandiisocyanat handeln sowie auch um Derivate von aliphatischen Polyisocyanaten wie z. B. Hexamethylendiisocyanat sowie Isophorondiisocyanat.

In einer anderen Ausführungsform bestehen die feinkörnigen Mineralstoffe aus silikatischen Hohlperlen mit einem spezifischen Gewicht unter 1 g/cm³ und einer Korngröße von 0,005-0,5 mm.

Dieses Material geht mit Harzen einen dichten Verbund ein, es ist deshalb auch für Fugen zwischen den einzelnen Sichtbauelementen geeignet.

In einer Ausführungsform ist die sichtbare Oberfläche mit einer Polyurethan-Versiegelung versehen.

Für einen zusätzlichen Schutz gegen UV-Strahlen, die das Kunstharzbindemittel vorzeitig abbauen, kann eine Versiegelung der Sichtflächen vorgenommen werden, wobei sich besonders farbtonstabile, wetterbeständige Polyurethane bewährt haben.

Zur Herstellung des Sicht-Bauelementes wird nach dem erfindungsgemäßen Verfahren eine Füllmasse aus Kunstharzbindemittel von 10-50 Gew.-% und feinkörnige Mineralstoffe mit einer Korngröße von 0,005 bis 1 mm unter gleichmäßiger Verteilung in die Fugen des Haufwerks eingebracht, um anschließend nach Säuberung der Sichtflächen der grobkörnigen Mineralstoffe auszuhärten.

Die fabrikatorische Fertigung ist einfach und betriebssicher, da sie nach kurzer Anlernzeit ohne komplizierte Hilfsmittel durchgeführt werden kann.

Hierzu wird auf einer Dämmplatte von 10-20 mm Stärke die beispielsweise aus Styropor, Polyurethan oder zemenₜgebundener Holzwolle bestehen kann mit einem Rakelgerät die kunstharzgetränkten, grobkörnigen Mineralstoffe von 10-40 mm Stärke aufgetragen und gleichmäßig verteilt. Wenn die Verfestigung des Bindemittels eine Verschiebbarkeit der grobkörnigen Mineralien nicht mehr zuläßt, wird die Füllmenge unter gleichmäßiger Verteilung in die Fugen eingebracht. Die Oberfläche wird anschließend gebürstet, so daß die einzelnen Mineralien plastisch zum Vorschein kommen. Die Platte härtet dann evtl. nach einer Versiegelung aus und kann anschließend auf die Baustelle transportiert werden.

Nach der Vorfertigung können die erfindungsgemäßen Platten montiert werden, wobei für die Montage die Art der verwendeten Wärmedämmplatten maßgebend ist. Für nackte Platten auf Basis von Wärmedämmstoffen kann die Verlegung auf Holz- oder Aluminiumleisten erfolgen, für Wärmedämmstoffe mit zementgebundenen Holzspanlagen kann eine Verklebung mit den üblichen mineralischen oder kunstharzklebern erfolgen. Die Fugen zwischen den einzelnen Bauteilen werden in einer bevorzugten Ausführungsform mit dem gleichen Fugenmörtel verschlossen, wie er für die erfindungsgemäße zweite Schicht der Bauplatten verwendet wurde.

Neben der Verwendung im Bereich von Fassaden ist die Anwendung der erfindungsgemäßen Bauplatten für die Abdeckung von Terrassen bzw. Dächern interessant. Für die Abdeckung von Terrassen über bewohnten Räumen wird heute ein kompliziertes Verfahren in Kauf genommen, wobei auf Gummipolstern Betonplatten lose über der Abdichtung gelagert werden, um eine Entwässerung unterhalb der Betonplatten zu gewährleisten. Diese konstruktion ist aufwendig, schwerlastig und verstopfungsempfindlich.

Durch die erfindungsgemäßen Bauplatten wird, sofern die Fugen mit dem beschriebenen Fugenmörtel verschlossen werden, eine Oberflächenentwässerung möglich. Für die einwandfreie Begehbarkeit dieser Flächen muß die Plattendicke so dimensioniert werden, daß eine ausreichende Druckfestigkeit gegeben ist. Eine Schichtstärke von 20 mm ist dafür ausreichend, was zu einer erheblichen Gewichtsersparung gegenüber der herkömmlichen Abdeckung führt.

### Beispiel 1

Eine Wärmedämmplatte aus extrudiertem Polystyrolhartschaum, in der Dicke von 30 mm, erhält auf einer Seite, vollflächig eine 20 mm starke, polyurethangebundene Kiesschicht, die wie folgt hergestellt und verarbeitet wird:

Die frisch gemischte polyurethangebundene Kiesmischung wird in gleichmäßiger Schicht von 20 mm auf die Wärmedämmplatte aufgerakelt. Nach einer Härtungszeit von 6-15 Stunden wird für die Fugenfüllung der gebundenen Kiesfläche folgende Mischung hergestellt:

Mit dieser Fugenfüllmasse wird die gesamte Fläche abgerakelt und unmittelbar anschließend mit Bürstengeräten partiell ausgebürstet. Nach 15-20 Stunden ist die Härtung abgeschlossen. Danach ist die Platte transport- und montagebereit.

Nach einer Beobachtungszeit von 30 Tagen sind keine Aufwölbungen oder sonstige Dimensionsänderungen erkennbar.

### Beispiel 2

Eine Wärmedämmplatte aus Polystyrolschaum mit beidseitiger Auflage von zementgebundenen Holzspänen mit einer Gesamtdicke von 25 mm, erhält auf einer Seite vollflächig eine 20 mm starke polyurethangebundene Schicht aus Quarzkies und Kalksteinbruch, die wie folgt hergestellt und verarbeitet wird:

Die frisch gemischte, polyurethangebundene Kies-Kalksteinbruchmischung wird in gleichmäßiger Schicht von 20 mm auf die Wärmedämmplatte aufgerakelt. Nach einer Härtungszeit von 6-15 Stunden wird für die Fugenfüllung der gebundenen Kiesfläche folgende Mischung hergestellt:

Mit dieser Fugenfüllmasse wird die gesamte Fläche abgerakelt und unmittelbar anschließend mit Bürstengeräten partiell ausgebürstet. Nach 15-20 Stunden ist die Härtung abgeschlossen. Danach ist die Platte transport- und montagebereit.

### Beispiel 3

### (Vergleichsbeispiel)

Eine Wärmedämmplatte aus extrudiertem Polystyrolhartschaum in der Dicke von 30 mm, erhält auf einer Seite eine 4 mm starke lösungsmittelfreie, selbstverlaufende Zweikomponenten-Polyurethan-Gießschicht, die wie folgt hergestellt und verarbeitet wird:

Die Verarbeitung erfolgt durch Aufgießen und Verteilung mit Spachtelgeräten. Die Verarbeitungszeit beträgt 30-40 Minuten, während die Durchhärtung innerhalb von 24 Stunden erfolgt.

Diese Kombination ist infolge geringer Dimensionsstabilität, welche bereits nach einigen Tagen zum Aufwölben der Platte führt, als Bauteil nicht geeignet.

## Patentansprüche

1. Formstabiles, maßhaltiges Sicht-Bauelement zum Einbau an Wänden und Dächern, bestehend aus einer Dämmplatte mit einer fest verbundenen Abdeckung aus einem mit 3-25 Gew.-% Kunstharzbindemittel versehenen Haufwerk grobkörniger Mineralstoffe von 3-30 mm Korngröße, dadurch gekennzeichnet, daß alle Fugen der ausgehärteten Abdeckung mit einer Füllmasse aus Kunstharzbindemittel von einem Anteil von 10 bis 50 Gew.-% und feinkörnigen Mineralstoffen mit einer Korngröße von 0,005 bis 1 mm gefugt sind.

2. Formstabiles, maßhaltiges Sicht-Bauelement nach Anspruch 1, dadurch gekennzeichnet, daß das Bindemittel aus einem isocyanatgruppenhaltigem Kunstharz, insbesondere aus einer unter Luftfeuchtigkeit reagierenden Komponente besteht.

3. Formstabiles, maßhaltiges Sicht-Bauelement nach Anspruch 1--2, dadurch gekennzeichnet, daß die feinkörnigen Mineralstoffe aus silikatischen Hohlperlen mit einem spezifischen Gewicht unter 1 g/m³ und einer Korngröße von 0,005-0,5 mm bestehen.

4. Formstabiles, maßhaltiges Sicht-Bauelement nach Anspruch 1 -3, dadurch gekennzeichnet, daß die sichtbare Oberfläche mit einer Polyurethan-Versiegelung versehen ist.

5. Verfahren zur Herstellung von formstabilen, maßhaltigen Sicht-Bauelementen, in dem auf eine Dämmplatte mittels eines Rakelgerätes ein Haufwerk aus Kunstharzbindemittel von 3-25 Gew.-% und Mineralstoffe von 3-30 mm Korngröße aufgetragen und ausgehärtet wird, dadurch gekennzeichnet, daß eine Füllmasse aus Kunstharzbindemittel von 10-50 Gew.-% und feinkörnigen Mineralstoffen mit einer Korngröße von 0,005 bis 1 mm unter gleichmäßiger Verteilung in die Fugen des Haufwerks eingebracht wird, um anschließend nach Säuberung der Sichtfläche der grobkörnigen Mineralstoffe auszuhärten.

## Claims

1. Shape-retaining, dimensionally stable building face unit for fitting on to walls and roofs, consisting of an insulating board with a firmly bonded cover of a mass of coarse-grained mineral substances of 3-30mm grain size, which mass contains 3-25% by weight of a synthetic resin binder, characterised in that all the joints in the hardened cover are joined with a filling composition consisting of a synthetic resin binder in a proportion of 10to 50% by weight and fine-grained mineral substances having a grain size of 0.005 to 1 mm.

2. Shape-retaining, dimensionally stable building face unit according to Claim 1, characterised in that the binder consists of an isocyanate- group-containing synthetic resin, in particular of a component which reacts under atmospheric humidity.

3. Shape-retaining, dimensionally stable building face unit according to Claim 1 -2, characterised in that the fine-grained mineral substances consist of silicate hollow beads having a specific weight below 1 g/m³ and a grain size of 0.005-0.5 mm.

4. Shape-retaining, dimensionally stable building face unit according to Claim 1 -3, characterised in that the visible surface is provided with a polyurethane sealing.

5. Process for the production of shape-retaining, dimensionally stable building face units, in which a mass consisting of a synthetic resin binder in an amount of 3-25% by weight and mineral substances of 3-30 mm grain size is applied to an insulating board by means of a device equipped with a doctor blade, and hardened, characterised in that a filling composition consisting of a synthetic resin binder in an amount of 10-50% by weight and fine-grained mineral substances having a grain size of 0.005 to 1 mm is introduced with even distribution into the joints of the mass where it then hardens after the exposed surface of the coarse-grained mineral substances has been cleaned.

## Revendications

1. Elément de construction apparent doué de stabilité dimensionnelle et de forme stable pour la mise en place sur des murs et des toits, consistant en un panneau isolant ayant une couverture solidement fixée en déblai de matières minérales à gros grain de 3-30 mm, caractérisé en ce que tous les joints de la couverture sont jointoyés avec une masse de remplissage en liant de résine synthétique dans la proportion de 10 à 50% en poids et en matières minérales à grain fin d'une dimension de grain de 0,005 à 1 mm.

2. Elément de construction apparent doué de stabilité dimensionnelle et de forme stable selon la revendication 1, caractérisé en ce que le liant consiste en une résine synthétique contenant des groupes isocyanates, en particulier en un composant réagissant avec l'humidité de l'air.

3. Elément de construction apparent doué de stabilité dimensionnelle et de forme stable selon la revendication 1 ou 2, caractérisé en ce que les matières minérales à grain fin consistent en perles creuses de silicates ayant un poids spécifique de moins de 1 g/cm³ et une dimension de grains de 0,005-0,5 mm.

4. Elément de construction apparent doué de stabilité dimensionnelle et de forme stable selon l'une des revendications 1 à 3, caractérisé en ce que la surface visible est munie d'un scellement en polyuréthanne.

5. Procédé pour la fabrication d'un élément de construction apparent doué de stabilité dimensionnelle et de forme stable, dans lequel on applique sur un panneau isolant au moyen d'un appareil à racle un déblai de matières minérales de 3-30 mm de grosseur de grain avec 3-25% en poids de liant de résine synthétique et on le fait durcir, caractérisé en ce qu'on introduit dans les joints du déblai une masse de remplissage de 10-50% en poids de liant de résine synthétique et de matières minérales à grain fin d'une granulométrie de 0,005 à 1 mm avec distribution uniforme, pour durcir ensuite complètement après nettoyage des surfaces apparentes des matières minérales à gros grain.
